# EUROPÄISCHE PATENTSCHRIFT

(11) **EP 0 325 153 B1**
(45) Veröffentlichungstag und Bekanntmachung des Hinweises auf die Patenterteilung: **13.05.1992**
(21) Anmeldenummer: 89100385.7
(22) Anmeldetag: 11.01.1989
(51) Int. Cl.: D03D 15/00, D04B 1/16

(54) **Gemustertes, textiles Flächengebilde aus Polyesterfäden**
Patterned flat woven polyester yarn textile fabric
Tissu uni façonné en fils de polyester

(30) Priorität: 20.01.1988 CH 193/88
(43) Veröffentlichungstag der Anmeldung: 26.07.1989
(73) Patentinhaber: Rhône-Poulenc Viscosuisse SA, 6020 Emmenbrücke (CH)
(72) Erfinder: Specker, Hugo, CH-6204 Sempach Stadt (CH)
(74) Vertreter: Herrmann, Peter Johannes

(56) Entgegenhaltungen:
- WO-A-84/02357
- DE-A- 2 757 597
- FR-A- 1 433 270
- GB-A- 1 507 973

## Beschreibung

Die Erfindung betrifft ein gemustertes, textiles Flächengebilde aus Polyesterfäden sowie ein Verfahren zur Musterung des Flächengebildes.

Eine Musterung von textilen Flächengebilden wie Webwaren, Wirkwaren und Polwaren kann auf verschiedenen Wegen erfolgen. Neben Aufbringen eines Druckmusters auf ein fertiges Flächengebilde werden Muster durch verschieden gefärbte Fäden erzeugt.

Aber auch durch gesteuerte Änderung der Florhöhe einer Polware entsteht eine strukturierte Oberfläche. Neben den mechanischen Verfahren ist auch ein Verfahren bekannt, welches das unterschiedliche Schrumpfvermögen von zwei verschiedenen Garnarten ausnutzt. So beschreibt die JP-A-55 07 61 36 ein Gewebe, welches aus niedrig schrumpfenden Polyethylenterephthalatfasern und hochschrumpfenden Fasern aus einem Copolymer besteht. Der Unterschied im Kochschrumpf beider Fasern beträgt 6 bis 25 %. Die hochschrumpfende Faserkomponente weist einen Kochschrumpf von 8 bis 30 % auf.

Ähnliche Effekte sind bei der Verarbeitung von Mischgarnen aus unterschiedlichen synthetischen Stapelfasergarnen bekannt, beispielsweise aus 90 % Polyacryl mit 10 % Polyamidfasern.

Allen bekannten Verfahren gemeinsam ist die Verwendung von Garnmischungen, welche aus unterschiedlichen Rohstoffen hergestellt sind. Das hat den Nachteil, dass eine Vielzahl von unterschiedlichen Polymeren zu Verarbeitung gelangt und eine aufwendige analytische Qualitätskontrolle erforderliche ist. Auch sind bei unterschiedlichen Polymeren unterschiedliche Spinntechniken einzusetzen.

Es besteht schon lange des Bedürfnis aus einem einheitlichen Rohstoff, welcher leicht und preiswert zugänglich ist, ein Flächengebilde herzustellen, welches unterschiedliche Effekte wie beispielsweise den Hoch/Tief-Effekt, den Craquélé-Effekt, beides verbunden mit einem Deep/Dye-Effekt herzustellen. Es besteht aber auch das Bedürfnis die Spinntechnik resp. Strecktechnik weitgehend zu vereinfachen.

Die Aufgabe wird erfindungsgemäss dadurch gelöst, dass das Flächengebilde aus einer einzigen Art von Polyesterpolymer gefertigt ist.

Das hat den Vorteil, dass nur ein einziges Polymer dem Schmelzspinnprozess bzw. Streckprozess unterzogen werden muss. Das Polymer kann spinngefärbt sein, oder der Faden kann im Flächengebilde gefärbt werden.

Aus dem gleichen Polymer werden sowohl kalt- wie warmverstreckte Polyesterfäden hergestellt.

Unter einem kaltverstrecktem Polyester-POY ist ein Faden zu verstehen, welcher wenigstens 90 Gew.-% Polyethylenterephthalat enthält und mit einer Geschwindigkeit von etwa 3100 m/min gesponnen und anschliessend unterhalb des Glasumwandlungspunktes verstreckt wurde.

Die verwendeten kaltverstreckten Polyester-POY-Fäden weisen zweckmässig einen Kochschrumpf von 20 bis 60% auf, vorzugsweise 30 bis 50 %, bezogen auf die Ausgangslänge des Fadens.

Unter warmverstrecktem Polyester sind alle Fäden zu verstehen, welche entweder im Splitverfahren oder im Continue-Verfahren produziert wurden, wenigstens 90 Gew.-% Polyethylenterephthalat enthalten und oberhalb des Glasumwandlungspunktes verstreckt wurden. Alle diese Fäden haben einen Kochschrumpf <20 %.

Das gemusterte Flächengebilde besteht aus kaltverstrecktem und warmverstrecktem Polyester. Die Fäden können sowohl in der Kette als auch im Schuss zu jeder beliebigen Musterung kombiniert werden. Das unbehandelte Flächengebilde wird in bekannter Weise einer spannungslosen thermischen Schockbehandlung unterzogen, wodurch ein Streifen-, Karo- oder Figurmuster verschiedenster Variationen resultiert.

Durch die unterschiedliche Anfärbbarkeit der kaltverstreckten und warmverstreckten Fäden wird ohne chemische Zusätze ein hell-dunkel Farbeffekt erzielt.

Selbstverständlich können die hier angesprochenen Flächengebilde neben Polyesterfilamentgarnen auch andere Fasern enthalten. Dabei darf der erfindungsgemässe Effekt durch das unterschiedliche Verhältnis der beiden Polyesterfadentypen nicht verändert werden. Insbesondere bei Polware ist zu verstehen, dass die Grundkette beispielsweise aus Baumwolle oder anderen Stapelfasern bestehen kann.

### Ausführungsbeispiele

### Beispiel 1

Hoch-Tief-Musterung bei Polmaschenwaren.

Die Kettfadenschar der Pollegeschiene enthält, abwechslungsweise, je 8 Fäden
dtex 84 f 36 aus warmverstrecktem Polyester und
dtex 84 f 36 aus kaltverstrecktem Polyester-POY.

Es wird mittels einer Polraschelmaschine ein textiles Flächengebilde hergestellt, dessen Polhöhe roh ab Maschine überall dieselbe ist, d.h. eine gleiche Schnitt- bzw. Schlingenhöhe aufweist. Zur Ausrüstung wird das textile Flächengebilde auf einer Breitwaschmaschine spannungslos, in Wasser bei Kochtemperatur, schockartig geschrumpft.

Danach wird auf einem Jetapparat, in seiner Grösse abgestimmt auf die Stoffmenge, bei 130°C während 60 min gefärbt. Anschliessend erfolgt eine Thermofixierung auf dem Spannrahmen, bei 140-160°C während 30 s. Die auf diese Weise hergestellte Polware zeichnet sich durch einen ausgeprägten High-Low-Effekt aus, der geschnitten bzw. schlingenförmig ausgebildet sein kann. Bei Schnittpolware erfolgt das Schären vor dem Schrumpfprozess.

### Beispiel 2

Craquélé-Effekt in der Weberei.

Im Schuss werden, abwechslungsweise, je 8 Fäden
dtex 84 f 36 aus warmverstrecktem Polyester und
dtex 84 f 36 aus kaltverstrecktem Polyester-POY
eingetragen.

Die an sich frei wählbare Bindung ist hier eine Leinwandbindung. Als Kettmaterial ist ein warmverstreckter Polyester dtex 76 f 22 Z20 vorgesehen. Es wird ein textiles Flächengebilde auf einer Webmaschine hergestellt.

Zur Ausrüstung wird das Rohgwebe auf einer Breitwaschmaschine spannungslos bei Kochtemperatur in Wasser schockartig geschrumpft. Danach wird auf dem Jetapparat bei 130°C während einer Stunde gefärbt. Anschliessend erfolgt eine Thermofixierung auf dem Spannrahmen, bei 140-160°C während 30 s. Das Gewebe zeigt einen kräftigen, regelmässigen Schusscraquélé.

Anstelle des einheitlichen kettmaterials kann auch die Kettfadenschar abwechslungsweise aus warmverstrecktem und kaltverstrecktem Polyester bestehen. Die resultierende Webware zeigt ein Karo-Craquélé-Muster.

### Beispiel 3

Unterschiedliche Farbaffinität.

In der oberen und unteren Legeschiene einer Kettenwirkmaschine wird abwechslungsweise mit je 8 Fäden
dtex 84 f 36 aus warmverstrecktem Polyester und
dtex 84 f 36 aus kaltverstrecktem Polyester-POY
gearbeitet (Mischeinzug).

Es wird vorzugsweise die Doppeltricotbindung, bei einer Maschinenfeinheit von E28, gewählt. E steht für die Anzahl von Wirknadeln pro inch.

Die Ausrüstung wird durch spannungsloses, schockartiges Schrumpfen auf einer Waschmaschine bei Kochtemperatur in Wasser vorgenommen. Anschliessend erfolgt eine Spannrahmenthermovorfixierung bei 165°C/30 s und danach HT-Färben bei 130°C auf einem Jetapparat. Anstelle einer Jetapparates kann aber auch ein Baumfärbeapparat oder eine Haspelkufe verwendet werden. Anschliessend erfolgt die Spannrahmenendfixierung bei 140-160°C während 30 s.

Die Kettenwirkware fällt, im Streifenmusterrapport helldunkel gefärbt, aus.

Die kaltverstrecktem Polyester-POY-Fäden sind besonders zur Herstellung textiler Flächengebilde aller Art, beispielsweise von Web- und Maschenware, insbesonder Polware eingeschlossen Tuftingartikel, mit vielfältigen Effekten in Bezug auf Musterung und hell-dunkel Schattierungen, geeignet.

## Patentansprüche

1. Gemustertes, textiles Flächengebilde aus einer einzigen Art von Polyesterpolymer, dadurch gekennzeichnet, dass ein Teil der Polyesterfäden aus kaltverstrecktem Polyester-POY und ein anderer Teil der Polyesterfäden aus warmverstrecktem Polyester besteht.

2. Verfahren zur Herstellung des Flächengebildes nach Anspruch 1, dadurch gekennzeichnet, dass das Flächengebilde aus kaltverstrecktem Polyester-POY und warmverstrecktem Polyester kombinier ist und einer spannungslosen thermischen Schockbehandlung unterzogen wird.

3. Verfahren nach Anspruch 2, dadurch gekennzeichnet, dass das kaltverstreckte Polyester-POY einen Kochschrumpf von 20 bis 60 % aufweist.

4. Verfahren nach Anspruch 2 zur Herstellung von gemusterter Polware.

5. Verfahren nach Anspruch 2 zur Herstellung von Craquélé-Webware.

6. Verfahren nach Anspruch 5, dadurch gekennzeichnet, dass das Craquélé-Muster Karos darstellt.

7. Verfahren nach Anspruch 2 zur Herstellung von gemusterter Maschenware.

8. Verfahren nach Anspruch 2 zur Herstellung von gemusterter Tuftingware.

## Claims

1. A patterned, textile sheet material comprising a single kind of polyester polymer, characterised in that some of the polyester filaments are made of cold-drawn POY polyester and others of hot-drawn polyester.

2. A process for manufacturing the sheet material according to Claim 1, characterised in that the sheet material has been combined from cold-drawn POY polyester and hot-drawn polyester and is subjected to a tensionless thermal shock treatment.

3. A process according to Claim 2, characterised in that the cold-drawn POY polyester has a boil shrinkage of from 20 to 60%.

4. A process according to Claim 2 for manufacturing patterned pile material.

5. A process according to Claim 2 for manufacturing craquelé woven material.

6. A process according to Claim 5 characterised in that the craquelé pattern is a check pattern.

7. A process according to Claim 2 for manufacturing patterned knitwear.

8. A process according to Claim 2 for manufacturing patterned tufted material.

## Revendications

1. Surface textile imprimé issue d'une unique sorte de polymère polyester, caractérisé en ce qu'une partie des fils de polyester est composée de polyester-POY étiré à froid et une autre partie des fils de polyester est composée de polyester étiré à chaud.

2. Procédé pour la fabrication de surfaces textiles selon la revendication 1, caractérisé en ce que la surface textile est une combinaison de polyester-POY étiré à froid et de polyester étiré à chaud et est soumise sans aucune tension à un choc thermique.

3. Procédé selon la revendication 2, caractérisé en ce que le polyester-POY étiré à froid présente un rétrécissement à l'eau bouillante de 20 à 60 %.

4. Procédé selon la revendication 2 pour la fabrication d'articles à poils imprimés.

5. Procédé selon la revendication 2 pour la fabrication d'articles de tissus-craquelés.

6. Procédé selon la revendication 5, caractérisé en ce que les tissus craquelé présente des carreaux.

7. Procédé selon la revendication 2 pour la fabrication d'articles à mailles imprimés.

8. Procédé selon la revendication 2 pour la fabrication d'articles tuftés imprimés.
